# FASCICULE DE BREVET EUROPEEN

(11) **EP 0 071 512 B1**
(45) Date de publication et mention de la délivrance du brevet: **05.06.1985**
(21) Numéro de dépôt: 82401328.8
(22) Date de dépôt: 16.07.1982
(51) Int. Cl.: C25D 3/38

(54) **Procédé de préparation d'un additif pour bain de cuivrage électrolytique acide et son application**
Verfahren zur Herstellung eines Zusatzmittels für ein saures Kupferelektroplattierbad und seine Verwendung
Process for the preparation of an additive for an acid bath for the electrodeposition of copper and use thereof

(30) Priorité: 24.07.1981 FR 8114394
(43) Date de publication de la demande: 09.02.1983
(73) Titulaire: RHONE-POULENC SPECIALITES CHIMIQUES, 92400 Courbevoie (FR)
(72) Inventeur: Boudot, Bernard, F-75012 Paris (FR); Nury, Georges, F-95740 Frepillon (FR); Lambert, André, F-95380 Louvres (FR)
(74) Mandataire: Savina, Jacques

## Description

La présente invention concerne un additif pour bain de cuivrage électrolytique acide, son procédé de préparation et son application au cuivrage des circuits imprimés.

On connaît diverses compositions de bains de cuivrage acides pour revêtement par électrolyse.

Ainsi le brevet français n° 1 255 271 décrit des bains de cuivrage acides comportant un ou des colorants basiques qui peuvent contenir notamment un chromophore éthényle, des composés aminés dépourvus de groupe carbonyles, un acide organique sulfonique ou un sel hydrosoluble de cet acide et qui contient, dans sa molécule au moins un groupe azido, à titre d'agent de brillantage additionnel un composé organique qui possède au moins un atome de carbone relié exclusivement à un hétéroatome, et qui porte un radical hydrocarbure, relié par l'intermédiaire d'un atome de soufre et/ou d'azote et dont un hydrogène est remplacé par un groupe acide sulfonique, une thioamide ou isothioamide qui porte un groupe acide sulfonique lié à l'atome d'azote du groupe thioamide ou isothioamide par l'intermédiaire d'un radical hydrocarbure, un dérivé de thiourée dans lequel au moins un atome d'azote est remplacé par un radical alcoyle ou anyle portant un groupe éther, hydroxyle ou carboxyle.

On connaît, par ailleurs, selon le brevet belge n° 572186 des bains de cuivrage acides comportant une teneur en acides sulfoniques organiques ou en leurs sels solubles dans l'eau contenant au moins un groupe azido dans la molécule, une teneur supplémentaire en esters alcoylés-sulfoniques d'acides dithiocarboniques N-mono- ou disubstitués ou en leurs sels solubles dans l'eau, une teneur supplémentaire en acide 1,3,5-triazine-2,4,6-tris-(mercaptoalcane-sulfoniques) ou en leurs sels solubles dans l'eau, une teneur supplémentaire en agents améliorant la ductilité des enduits.

Les additifs particuliers décrits dans ces brevets ne sont toutefois pas satisfaisants, notamment car ils se dégradent relativement rapidement au cours de leur utilisation, leur stabilité à des températures supérieures à 25 °C est faible.

On connaît d'après le brevet US-A-4036 710 des bains de cuivrage contenant au moins un composé choisi parmi
(A) des colorants contenant des groupes triphénylméthane, par exemple le cristal violet et
(B) les sulfoalcoylsulfures contenant le groupement S-alcoyl-S0₃M.

On connaît d'après le brevet US-A-4 038 161 des procédés d'obtention de revêtements de cuivre réguliers du type selon lequel on dépose électrolytiquement du cuivre à partir d'un bain de revêtement électrolytique acide aqueux contenant un ou plusieurs sels de cuivre solubles dans le bain et un acide libre, caractérisé par le fait que l'on ajoute dans le bain une quantité suffisante pour provoquer un dépôt électrolytique de cuivre régulier, d'au moins un composé égalisateur de niveau organique soluble dans le bain et obtenu en faisant réagir une ou plusieurs épihalohydrines avec un ou plusieurs composés azotés choisis parmi l'ensemble constitué par :
a) les pyridines substituées de formule générale : où R est un alcoyle inférieur, un alcényle inférieur, un alcoylène-amine, un mercapto, un cyano, un alcoylène 4-pyridyle, un groupe --C(S)NH₂ ou -CH = NOH, ou un groupe de formule -C(O)R' où R' est un groupe alcoyle ou aryle inférieur ou -N(Et)₂,
b) les pyridines substituées de formule générale : où R₂ est un groupe amino, chloro, ou β-acide acrylique,
c) la 2-vinyl-pyridine,
d) la 2-méthyl-5-vinyl-pyridine,
e) la quinoléine ou la 3-amino-quinoléine,
f) l'isoquinoléine, ou
g) le benzimidazole.

On connaît d'après l'article CA vol. 82, n° 26, 30 juin 1975, pages 415-416, le rôle des colorants contenant des groupements triphénylméthane dans les bains de cuivrage électrolytique.

La demanderesse a mis au point un additif et un procédé pour bain de cuivrage électrolytique acide qui remédie aux inconvénients précités et qui présente notamment les avantages suivants :
- une faible dégradabilité dans le bain en fonctionnement, conduisant à une augmentation importante de la durée d'utilisation d'un bain et à une faible consommation de produit,
- une excellente stabilité à des températures supérieures à 25 °C, conduisant à des consommations en additif à ces températures deux à trois fois plus faibles que celles nécessaires avec les additifs connus,
- l'additif permet d'utiliser une plage de densité de courant très étendue, par exemple de 1 à 10 A/dm²,
- on peut utiliser une plage de concentration en additif très étendue sans diminution de la qualité du dépôt électrolytique.

La présente invention concerne en effet un procédé de préparation d'un additif pour bain de cuivrage électrolytique acide caractérisé en ce qu'il comporte les étapes suivantes :
a) on mélange le N,N diéthyldithiocarbamate de n propyle ω sulfonate de sodium, un polyéthylène glycol de poids moléculaire moyen compris entre 6000 et 20 000, le cristal violet, de l'acide sulfurique,
b) on opère le mûrissement du mélange ainsi obtenu à une température comprise entre environ 58 et 70 °C et de préférence 60 et 62 °C pendant un temps compris entre 60 et 200 heures et de préférence 75 et 100 heures.

Le N,N diéthyldithiocarbamate de n propyle w sulfonate de sodium présente la formule :

Le cristal violet est constitué par un mélange de composition variable des chlorhydrates d'hexamé- thyl-, de pentaméthyl-, de tétraméthylpararosanilines.

Selon l'invention, on met de préférence en oeuvre le cristal violet constitué de chlorhydrate d'hexanethylparasoaniline, de formule :

Les proportions des constituants dans l'additif peuvent varier dans de larges limites, une concentration comprise entre 0,5 et 10 g/l et de préférence entre 1 et 3 g/I pour le N,N diéthyldithiocarbamate de n propyle sulfonate de sodium convient ; une concentration comprise entre 10 et 100 g/I et de préférence 15 et 20 g/1 pour le polyéthylène glycol convient ; une concentration comprise entre 0,1 et 1 g/I et de préférence 0,2 et 0,5 g/I pour le cristal violet convient et une concentration comprise entre 0,1 et 0,2 N pour l'acide sulfurique convient.

La présente invention concerne également le procédé de préparation de l'additif. Le procédé est caractérisé en ce qu'il comporte les étapes suivantes :
a) on mélange les quatre constituants composant l'additif,
b) on opère le mûrissement du mélange ainsi obtenu à une température comprise entre environ 58 et 70°C et de préférence entre 60 et 62 °C pendant un temps compris entre environ 60 et 200 heures et de préférence de 75 à 100 heures.

Le mélange des constituants composant l'additif est effectué dans les proportions qui ont été données ci-dessus.

L'additif ainsi préparé peut être mis en oeuvre dans le bain acide de cuivrage. La concentration de l'additif dans le bain peut varier entre environ 2 et 100 ml/I et de préférence 3 et 50 ml/l.

En général, on métallise à des températures inférieures à 60° et avec des densités de courant variant de 0,5 à 10 A/dm². La zone d'ampérage donnant les meilleurs effets de brillant varie suivant les proportions des constituants de l'additif. Par l'emploi de l'additif selon l'invention, on peut élargir la zone d'ampérage donnant l'effet brillant maximum et accroître la certitude de succès dans la pratique. Comme supports métalliques, on peut employer tous les genres de métaux habituellement affectés à cet usage comme le fer, le cuivre, l'acier, le zinc et autres métaux communs ou alliages.

Les bains de cuivrage acides dans lesquels peuvent être utilisés les additifs selon l'invention comportent principalement du sulfate de cuivre dont la concentration peut varier entre 50 et 250 g/1 et de l'acide sulfurique dont la concentration peut varier entre 60 et 250 g/I.

L'additif suivant l'invention présente une excellente stabilité chimique en bains acides, de sorte que ceux-ci demeurent aptes à fonctionner même si l'on opère à des températures. de bain relativement élevées.

L'additif de l'invention peut s'employer dans les opérations de cuivrage.

L'additif selon la présente invention est particulièrement efficace pour opérer le cuivrage électrolytique des circuits imprimés et des pièces électroformées.

On peut aussi employer cet additif en combinaison avec d'autres agents connus, tels que des sels conducteurs, des mouillants ou des agents anti-poreux.

Ainsi l'additif selon l'invention permet d'obtenir des dépôts de cuivre qui sont brillants, ductiles, nivellants et résistants au choc thermique. Il permet également, du fait de sa faible dégradabilité dans le bain lors du fonctionnement de conduire à une augmentation importante de la durée d'utilisation du bain. De plus, son excellente stabilité à des températures supérieures à 25 °C conduit à une consommation en additif à ces températures trois fois plus faible qu'avec les additifs utilisés jusqu'à présent. Il permet en outre une utilisation dans une gamme de densité de courant très étendue ainsi qu'une concentration dans le bain de cuivrage également très étendue.

L'épaisseur des dépôts de cuivre obtenus avec l'additif peut varier dans de larges proportions ; on peut, par exemple, effectuer des dépôts ayant une épaisseur comprise entre quelques microns et 5 mm.

L'exemple ci-après illustre l'invention sans en limiter la portée.

### Exemple

### Préparation de l'additif

Dans un réacteur en acier verré de 200 litres, on introduit successivement
- 186 litres d'eau distillée, 522 millilitres d'H₂SO₄ présentant une concentration de 36 N,
- 65 g de cristal violet,
- 3095 g de polyéthylène glycol présentant un poids moléculaire moyen de 12 000,
- 186 g de N,N diéthyldithiocarbamate de n propyle ω sulfonate de sodium.

On agite pendant deux heures environ, puis on monte la température jusqu'à 60 °C en deux heures ; le mélange est mûri à cette température pendant 100 heures puis refroidi jusqu'à la température ambiante : on obtient ainsi environ 187 litres d'additif.

### Application

Dans une cuve de 1 000 litres de métallisation de circuits imprimés, on monte un bain ayant la composition suivante :
- Sulfate de cuivre (CuSO₄, 5H₂O) 75 g/I
- Acide sulfurique 180 g/I
- Chlorure 50 mg/l

Après avoir effectué une électrolyse de 10 heures à 1 Ampère/dm² pour éliminer les impuretés métalliques, on ajoute 5 litres d'additif préparé selon l'exemple : les dépôts obtenus après cet ajout sont brillants, ductiles et sans tension interne ―la structure du cuivre déposé est à grains fins et aucune cassure n'apparaît dans le dépôt après le test de choc thermique (immersion 10 secondes dans la soudure à 290 °C puis trempé dans lleau).

La plage de densité de courant utilisable s'étend de 1 à 10 Aldm² si on souhaite n'obtenir qu'un dépôt brillant et résistant au choc thermique, et de 1 à 8 A/dm² si en plus de ces qualités, on souhaite obtenir une structure à grains fins du cuivre.

Le suivi de la concentration du bain en additif peut être aisément effectué à l'aide du test de cellule de Hull (Electroplating-Mc Graw-Hill Book Company 1978 pages 148-150) dans les conditions suivantes :
- Intensité : 2 Ampères
- Durée : 5 minutes
- Température : 22-24 °C
- Agitation : oui
- Volume d'électrolyte : 250 cm³

Dans le cas de la cuve de 1 000 litres, des rajouts d'additif de 1 litre seront effectués chaque fois que la largeur de la zone brûlée sur la plaque de cellule de Hull atteindra 10 mm. Dans ces conditions, pour une température inférieure à 26 °C la consommation en additif sera comprise entre 1 et 2 litres pour 10000 Ampères/heure et la durée de vie du bain avant régénération sur charbon actif sera supérieure à 1,5 million d'Ampère x heure.

## Revendications

1. Procédé de préparation d'un additif pour bain de cuivrage électrolytique acide caractérisé en ce qu'il comporte les étapes suivantes :
a) on mélange le N,N-diéthyldithiocarbamate de n propyle w sulfonate de sodium, un polyéthylène glycol de poids moléculaire moyen compris entre 6 000 et 20 000, le cristal violet, de l'acide sulfurique,
b) on opère le mûrissement du mélange ainsi obtenu à une température comprise entre environ 58 et 70 °C pendant un temps compris entre 60 et 200 heures.

2. Procédé selon la revendication 1 caractérisé en ce que la concentration de N,N-diéthyldithiocarbamate de n propyle w sulfonate de sodium est comprise entre 0,5 et 10 g/I, la concentration en polyéthylène glycol est comprise entre 10 et 100 g/I, la concentration du cristal violet est comprise entre 0,1 et 1 g/I, la concentration de l'acide sulfurique est comprise entre 0,1 et 0,5 N.

3. Procédé de cuivrage électrolytique caractérisé en ce que l'on met en oeuvre l'additif préparé selon les revendications 1 ou 2 dans un bain de cuivrage comportant principalement du sulfate de cuivre dont la concentration est comprise entre 50 et 250 g/I et de l'acide sulfurique dont la concentration est comprise entre 60 et 250 g/I, la concentration de l'additif dans le bain est comprise entre 2 et 100 ml/1, la température du bain est inférieure à 60 °C et la densité de courant est comprise entre 0,5 et 10 A/dm².

## Claims

1. Process for the preparation of an additive for an acidic electrolytic coppering bath, characterised in that it comprises the following stages :
a) ω-(sodium sulphonate)-n-propyl N,N-diethyldithiocarbamate, a polyethylene glycol of mean molecular weight between 6,000 and 20,000, crystal violet and sulphuric acid are mixed, and
b) the mixture thus obtained is ripened at a temperature of between 58 and 70 °C for a period of between 60 and 200 hours.

2. Process according to Claim 1, characterised in that the concentration of w-(sodium sulphonate)-n-propyl N,N-diethyldithiocarbamate is between 0.5 and 10 g/l, the concentration of polyethylene glycol is between 10 and 100 g/l, the concentration of crystal violet is between 0,1 and 1 g/I and the concentration of sulphuric acid is between 0.1 and 0.5 N.

3. Electrolytic coppering process, characterised in that the additive prepared according to Claims 1 or 2 is employed in a coppering bath which principally contains copper sulphate of concentration between 50 and 250 g/I and sulphuric acid of concentration between 60 and 250 g/l, the concentration of the additive in the bath being between 2 and 100 ml/I, the bath temperature being less than 60 °C and the current density being between 0.5 and 10 A/dm².

## Patentansprüche

1. Verfahren zur Herstellung eines Additivs für ein Bad zur sauren elektrolytischen Verkupferung, dadurch gekennzeichnet, daß es aus folgenden Stufen besteht :
a) man mischt das N,N-diäthyldithiocarbamat von Natrium-n-propyl-w-sulfonat, ein Polyäthylenglykol eines mittleren Molekulargewichts zwischen 6 000 und 20 000, Kristall-violett, Schwefelsäure,
b) man läßt die so erhaltene Mischung bei einer Temperatur zwischen etwa 58 und 70 °C reifen während einer Zeitdauer zwischen 60 und 200 Stunden.

2. Verfahren nach Anspruch 1, dadurch gekennzeichnet, daß die Konzentration des N,N-di- äthyldithiocarbamats von Natrium-n-propyl-w-sulfonat zwischen 0,5 und 10 g/I, die Konzentration an Polyäthylenglykol zwischen 10 und 100 g/l, die Konzentration des Kristallvioletts zwischen 0,1 und 1 g/l, und die Konzentration der Schwefelsäure zwischen 0,1 und 0,5 N beträgt.

3. Verfahren zur elektrolytischen Verkupferung, dadurch gekennzeichnet, daß man das nach den Ansprüchen 1 oder 2 hergestellte Additiv in einem Verkupferungsbad einsetzt, das hauptsächlich Kupfersulfat in einer Konzentration zwischen 50 und 250 g/I und Schwefelsäure in einer Konzentration zwischen 60 und 250 g/I enthält, die Konzentration des Additivs in dem Bad zwischen 2 und 100 ml/l liegt, die Badtemperatur unter 60 °C liegt und die Stromdichte zwischen 0,5 und 10 A/dm² beträgt.
